# EUROPÄISCHE PATENTANMELDUNG

(11) **EP 0 325 999 A2**
(43) Veröffentlichungstag der Anmeldung: **02.08.1989**
(21) Anmeldenummer: 89100751.0
(22) Anmeldetag: 18.01.1989
(51) Int. Cl.: B41M 5/12

(54) **IR-lesbares druckempfindliches Aufzeichnungsmaterial und Mikrokapseln**

(30) Priorität: 27.01.1988 DE 3802270
(71) Anmelder: BASF Aktiengesellschaft, 67063 Ludwigshafen (DE)
(72) Erfinder: Riedel, Guenther, Dr., D-6900 Heidelberg (DE); Hoffmann, Dietrich, D-6701 Roedersheim-Gronau (DE); Eisermann, Herbert, D-6800 Mannheim 71 (DE)

(57) **Zusammenfassung**

Das IR-lesbare druckempfindliche Aufzeichnungsmaterial enthält in der CB-Schicht Mikrokapseln, in denen eine Lösung eines Nigrosinfarbstoffs in bei Raumtemperatur flüssigen C₈- bis C₁₄-Alkanolen eingeschlossen ist.

Auf normalem Papier, auf Streichrohpapier oder auf beschichtetem Papier erhält man farbstarke, klare Durchschriften, die IR-lesbar sind.

## Beschreibung

Für die automatische Datenerfassung und Datenverarbeitung ist es erforderlich, Zahlen und Zeichen klar und ohne Fehler durch Geräte lesen und verarbeiten zu lassen.

Es gibt verschiedene Systeme maschinenlesbarer Schriften, die heute angewendet werden, z.B. OCR-A, Farrington 7 b, NOF-Schrift, IBM 1428.

Bei dieser Anwendung ist wichtig, daß genügend Kontrast vorhanden ist, so daß das Zeichen ohne Fehlweisung aufgenommen wird und daß im Falle einer durch übliche Handhabung verursachten Verschmutzung des Trägermaterials Zeichen und Schmutz unterschieden werden können.

Die Systeme der Kreditkarten-Abrechnungen, bei denen mehrere Kopien meist mit Carbonpapier erstellt werden, sind besonders anfällig, da hier häufig Kohlepapiermassen vom Carbonpapier verschmutzend auf den darunter befindlichen Träger übertragen werden. Aber auch gefärbter Staub und Schmutz beeinträchtigen das einwandfreie Lesen der Zeichen. In solchen Fällen wäre es wichtig, regulär geschriebene Zeichen von einer Verschmutzung oder von einer Fälschung maschinell unterscheiden zu können.

In diesen Fällen haben sich Geräte bewährt, die mit Infrarotlicht arbeiten. Diese können Infrarot-absorbierendes Material von anderen mit großer Sicherheit unterscheiden. Für Anwendung solcher Geräte sind Durchschreibesysteme erforderlich, bei denen IR-absorbierende Farbmittel oder Stoffe übertragen werden. Dabei treten bei Anwendung von Systemen, die den Carbonpapier enthaltenden entsprechen, die gleichen Probleme wie bei letzteren auf: die Verschmutzung des darunterliegenden Trägers bei der üblichen Handhabung.

Diese Nachteile könnten vermieden werden, wenn Durchschriftsysteme zur Verfügung stünden, die IR-absorbierende Stoffe oder Farbstoffe in eingekapselter Form enthalten. Solche Systeme würden beim Beschreiben IR-lesbare Zeichen liefern, ohne daß schon während der Lagerung und bei der üblichen Handhabung Verfärbungen auftreten. Die bisher in druckempfindlichen Durchschreibesystemen verwendeten Farbbildner absorbieren nicht oder nicht ausreichend im Bereich von 700 bis 1000 nm und sind deshalb für diesen Zweck nicht ausreichend.

Aus dem Stand der Technik sind zwar Farbstoffe und Pigmente bekannt, die im gewünschten Bereich absorbieren, jedoch konnten diese bisher nicht oder nicht einwandfrei verkapselt werden, so daß keine ausreichende Übertragung des Farbmittels erfolgte oder wegen nicht verkapselter Anteile die Anschmutzung bei der Handhabung sehr groß ist, was nachteilig ist.

Aufgabe der vorliegenden Erfindung war es, ein druckempfindliches Aufzeichnungssystem bereitzustellen, das IR-lesbare Durchschriften liefert und das nicht die Nachteile der bekannten Systeme aufweist.

Die Aufgabe wird mit Hilfe des erfindungsgemäßen Aufzeichnungssystems gelöst.

Die Erfindung betrifft ein IR-lesbares druckempfindliches Aufzeichnungsmaterial, das dadurch gekennzeichnet ist, daß dieses in der CB-Schicht Mikrokapseln enthält, in denen sich als Kernmaterial eine Lösung mindestens eines Salzes eines Nigrosinfarbstoffs in bei Raumtemperatur flüssigen C₈-bis C₁₄-Alkanolen befindet.

Das Aufzeichnungssystem gemäß der Erfindung liefert scharfe und intensive Durchschriften, die mit IR-Empfängern sicher gelesen werden können. Durch die normale Handhabung der Papiere treten keine Verfärbungen auf.

Durchschriften werden sowohl auf normalem Schreibpapier, auf Streichrohpapier als auch auf beschichtetem Papier in hervorragender Qualität erhalten.

Das Aufzeichnungsmaterial gemäß der Erfindung ist wie die üblichen druckempfindlichen Aufzeichnungssysteme aufgebaut. Ein Träger, z.B. Papier, trägt auf der Unterseite eine Schicht (CB-Schicht), welche die genannten Mikrokapseln gebunden enthält. Beim Beschreiben werden die Mikrokapseln an den beschriebenen Stellen zerstört und das Kernmaterial tritt auf die darunterliegende Schicht, z.B. Papier, aus, wobei die Durchschrift entsteht.

Kern der Erfindung sind die Mikrokapseln, die eine Lösung von mindestens einem Nigrosinfarbstoff, z.B. C.I. Solvent Black 7; C.I. Nr. 50 415, in Form eines Salzes in C₈- bis C₁₄-Alkanolen als Kernflüssigkeit und Lösungsmittel enthalten. Hierzu sind solche Alkanole geeignet, die bei Raumtemperatur (20°C) flüssig sind.

Als Nigrosinfarbstoffe kommen z.B. solche von C.I. Solvent Black 7, C.I. Nr. 50 415 in Form der löslichen Salze in Betracht.

Die Nigrosinfarbstoffe liegen vorzugsweise in Form der Salze mit Alkylbenzolsulfonsäuren vor. Diese Salze sind in den als Kernflüssigkeiten verwendeten Alkanolen gut löslich.

Die den Salzen zugrundeliegenden Alkylbenzolsulfonsäuren tragen einen oder zwei Alkylreste, vorzugsweise einen Alkylrest mit 8 bis 20 C-Atomen. Als C₈- bis C₂₀-Alkylbenzolsulfonsäuren sind im einzelnen z.B. zu nennen: n-Octylbenzolsulfonsäure, n-Nonylbenzolsulfonsäure, n-Dodecylbenzolsulfonsäure, n-Tetradecylbenzolsulfonsäure, n-Hexadecylbenzolsulfonsäure, n-Octadecylbenzolsulfonsäure, 2′-Ethyl-hexylbenzolsulfonsäure, 2′-Butyl-octylbenzolsulfonsäure, 2′-Amyl-nonylbenzolsulfonsäure und 2′-Propyl-heptylbenzolsulfonsäure.

Besonders gut lösliche Salze der Nigrosinfarbstoffe erhält man, wenn Gemische der Alkylbenzolsulfonsäuren verwendet werden, insbesondere solche, deren Alkylreste im Mittel 12 C-Atome aufweisen. Solche Gemische von Alkylbenzolsulfonsäuren werden für die Herstellung von Waschmitteln verwendet.

Dementsprechend sind Nigrosinsulfonate mit dem letztgenannten Alkylbenzolsulfonsäuregemisch besonders bevorzugt.

Als Kernflüssigkeit und als Lösungsmittel für die Nigrosinfarbstoffe enthalten die Mikrokapseln bei Raumtemperatur flüssige C₈- bis C₁₄-Alkanole oder Gemische davon. Der Alkylrest der Alkanole kann linear oder verzweigt sein. Die Hydroxylgruppe steht an einem primären C-Atom.

Bevorzugt sind Alkanole, die durch Hydrierung von Oxoreaktionsprodukten von Δ1-C₇- bis C₁₃-Olefinen erhalten werden.

Besonders bevorzugt sind Alkanolgemische, die durch Oxoreaktion von Dodekangemischen, Tetramerpropylen oder von Olefinen (Alkenen), die aus Buten-1 und Buten-2 zugänglich sind, und Hydrierung der Oxoprodukte erhalten werden. Es handelt sich dabei um Gemische primärer Alkanole, die im Mittel 13 C-Atome enthalten.

Die für das erfindungsgemäße Aufzeichnungssystem benötigten Mikrokapseln können durch Verkapseln der Nigrosinfarbstoff enthaltenden Alkanollösungen nach bekannten Verfahren hergestellt werden, z.B. nach den in den EP-B-26914, EP-A-82635, EP-A-133 295 oder der US-A-2 800 487 beschriebenen Verfahren. Als wandbildende Materialien kommen z.B. Hydroxypropylcellulose, Carboxymethylcellulose, Gelatine, Gummi arabicum und Melamin-Formaldehyd-Kondensationsprodukte in Betracht.

Die erhaltenen wäßrigen Mikrokapseln enthaltenden Dispersionen können in bekannter Weise zu CB-Streichfarben verarbeitet und diese nach bekannten Auftragsverfahren auf den Papierträger aufgebracht werden.

Die Erfindung soll durch die folgenden Ausführungsbeispiele zusätzlich erläutert werden.

Die Teile sind Gewichtsteile und die Prozente Gewichtsprozente.

### Beispiel 1

a) 20 Teile Solvent Black 7, C.I. No. 50 415 (Nigrosinbase EK der Fa. Orient Chemicals, Osaka),
   7,8 Teile Alkylbenzolsulfonsäure mit im Mittel 12 C-Atomen im Alkylrest und
   380 Teile Tridecanolgemisch (erhalten aus dem aus Buten-1 und Buten-2 (Molverhältnis etwa 1:2) erhältlichen Dodecen-1 durch Oxoreaktion und Hydrierung)
   werden gemischt und 3 Stunden bei 95°C gehalten, bis die Nigrosinbase umgesetzt und gelöst ist.
b) Nach dem Abkühlen auf 60°C werden der nach a) erhaltenen Lösung (Kernlösung) unter Rühren mit dem Dissolver (n = 6000 Upm) 80 Teile einer 20 %igen wäßrigen Lösung von Poly-2-acrylamido-2-methylpropansulfonsäure/Natriumsalz und 464 Teile Wasser zugegeben. Die Temperatur wird unter Rühren bei 60°C gehalten und der pH-Wert durch Zugeben von 10 %iger Ameisensäure auf 4,0 gestellt. Danach gibt man bei 60°C in 60 Minuten 62 Teile einer auf pH 4,0 gestellten Lösung eines Melamin-Formaldehyd-Vorkondensats, das aus 1 Mol Melamin und 5,25 Mol Formaldehyd in 110 Teilen Wasser erhalten wurde. 30 Minuten nach beendeter Zugabe kann die Kapselbildung unter dem Mikroskop festgestellt werden. 60 Minuten nach der Zugabe wird die Tourenzahl des Dissolvers auf 2000 Upm gesenkt und die Dispersion noch 1 Stunde gerührt. Danach wurde die Temperatur auf 75°C erhöht und die Kapseldispersion noch 2 Stunden bei 500 Upm gerührt. Nach dem Abkühlen wurde die Dispersion bei 25°C mit Triethanolamin auf pH 7,0 gestellt. Zum Binden des Überschusses an Formaldehyd wurde die Dispersion mit 20 %iger wäßriger Ammoniaklösung auf pH 9,5 gestellt.
   Die Dispersion enthält nach der Messung im Coulter-Counter TF Kapseln einer mitteleren Größe von 5 bis 6 µm. Feststoffgehalt: etwa 40 %.
c) Mit der nach b) erhaltenen Kapseldispersion wurde eine Streichfarbe hergestellt:
   35,4 Teile Dispersion aus b),
   5,7 Teile einer 50 %igen Dispersion eines Acrylsäureestercopolymerisats in Wasser
   5,8 Teile Cellulosepulver (Arbocel® 600/50 der Fa. Rettenmayer, Holzmühle)
   53,1 Teile Wasser
   wurden durch langsames Rühren gemischt.

Diese Streichfarbe wurde mit Hilfe einer 30 µm Drahtrakel auf Streichmaschinenpapier (50 g/m²) aufgebracht und das beschichtete Papier getrocknet. Das Auftragsgewicht berechnet auf Mikrokapseln (berechnet trocken) betrug 10 g/m².

Wird das beschichtete Papier mit der aufgebrachten Schicht auf normales SM-Papier, Streichrohpapier oder auf beschichtetes Papier gelegt, erhält in allen Fällen eine saubere, intensive Durchschrift, die IR-lesbar ist. Die mit dem Spektralphotometer DMC-26 gemessene IR-Reflexion bei 800 und 850 nm beträgt 40 bzw. 50 % gegenüber 95 bis 100 % beim unbeschriebenen Papier.

### Vergleich:

Mikrokapseln, welche eine 5 %ige Lösung eines Gemisches aus 0,8 Teilen des Farbbildners der DE-A-23 23 803, Beispiel 1, 1,25 Teilen des Farbbildners der DE-A-22 27 597, Beispiel 2, 0,5 Teilen des Farbbildners der DE-A-22 43 483, Beispiel 5 und 2,0 Teilen des Farbbildners der DE-A-24 22 899, Beispiel 2, in Diisopropylnaphthalin enthalten, liefern auf CF-Papier schwarze Durchschriften, deren Reflextion bei 800 und 850 nm 90 % beträgt gegenüber 95 bis 100 % beim unbeschriebenen Papier.

### Beispiel 2

5 Teile C.I. Solvent Black 7, C.I. No. 50 415 (Niogrosinbase LTP der Fa. Williams, Hounslow),
2 Teile C₁₂-Alkylbenzolsulfonsäure,
70 Teile des in Beispiel 1 genannten Tridecanols und
25 Teile Isodecanol-Gemisch (erhalten aus Tetramerpropylen durch Oxoreaktion und Hydrierung des Oxoproduktes)
werden gemischt und bei 95°C gehalten bis der Nigrosinfarbstoff gelöst ist.

Die Farbstofflösung wurde nach dem in Beispiel 1b) beschriebenen Verfahren in Mikrokapseln (Wandmaterial: Melamin-Formaldehyd-Kondensationsprodukte) eingeschlossen. Es wurde eine 40 %ige wäßrige Mikrokapseldispersion erhalten. Diese Dispersion wurde analog Beispiel 1c) zu einer Streichfarbe verarbeitet und diese auf SM-Papier aufgebracht.

Auf normalem SM-Papier erhält man mit dem erhaltenen CB-Papier sehr saubere intensive Durchschriften, die mit IR-Lesevorrichtungen erfaßt werden können.

### Beispiel 3

5 Teile C.I. Solvent Black 7, C.I. Nr. 50 415 (Nigrosinbase EK der Orient Chemical, Osaka) und 2 Teile Dodecylbenzolsulfonsäure wurden in 10 Teilen Ethanol gelöst und das Ethanol abgedampft.

Das erhaltene Salz wurde in 91 Teilen des in Beispiel 1 angegebenen Tridecanols und 2 Teilen Phenoxyethanol bei 90°C gelöst.

Die erhaltene Lösung wurde analog Beispiel 1b) verkapselt. Mit der erhaltenen Mikrokapseldispersion nach Beispiel 1c) eine Streichfarbe hergestellt und auf SM-Papier aufgebracht.

Das erhaltene CB-Papier gibt auf normalem SM-Papier, auf Streichrohpapier und auf beschichtetem Papier farbstarke saubere Durchschriften, die IR-lesbar sind.

## Patentansprüche

1. IR-lesbares druckempfindliches Aufzeichnungsmaterial, dadurch gekennzeichnet, daß dieses in der CB-Schicht Mikrokapseln enthält, in denen sich als Kernmaterial eine Lösung mindestens eines Salzes eines Nigrosinfarbstoffs in bei Raumtemperatur flüssigen C₈- bis C₁₄-Alkanolen befindet.

2. Aufzeichnungssysteme gemäß Anspruch 1, dadurch gekennzeichnet, daß die Nigrosinfarbstoffe in Form der Salze von Alkylbenzolsulfonsäuren vorliegen.

3. Aufzeichnungssysteme gemäß Anspruch 2, dadurch gekennzeichnet, daß die Nigrosinfarbstoffe in Form der Salze von C₈-C₂₀-Alkylbenzolsulfonsäuren vorliegen.

4. Aufzeichnungssysteme gemäß Anspruch 2, dadurch gekennzeichnet, daß die Nigrosinfarbstoffe in der Form dodecylbenzolsulfonsauren Salze vorliegen.

5. Mikrokapseln enthaltend als Kernmaterial eine Lösung mindestens eines Nigrosinfarbstoffs in Form eines in dem Kernlösungsmittel löslichen Salzes in bei Raumtemperatur flüssigen C₈- bis C₁₄-Alkanolen.

6. Mikrokapseln gemäß Anspruch 5, dadurch gekennzeichnet, daß der Nigrosinfarbstoff in Form der Salze mit Alkylbenzolsulfonsäuren vorliegt.

7. Mikrokapseln gemäß Anspruch 6, dadurch gekennzeichnet, daß die Nigrosinfarbstoffe in Form der Salze mit C₈-C₂₀-Alkylbenzolsulfonsäuren vorliegt.

8. Mikrokapseln gemäß Anspruch 6, dadurch gekennzeichnet, daß der Nigrosinfarbstoff in Form der dodecylbenzolsulfonsauren Salze vorliegt.
